# EUROPÄISCHE PATENTSCHRIFT

(11) **EP 0 820 530 B1**
(45) Veröffentlichungstag und Bekanntmachung des Hinweises auf die Patenterteilung: **16.05.2001**
(21) Anmeldenummer: 96909106.5
(22) Anmeldetag: 21.03.1996
(51) Int. Cl.: C21D 9/00, C21D 1/06, B25B 15/00

(54) **Schraubendreher oder Schraubendrehereinsatz**
Screwdriver or screwdriver bit
Tournevis ou embout de tournevis

(30) Priorität: 08.04.1995 DE 19513366
(43) Veröffentlichungstag der Anmeldung: 28.01.1998
(73) Patentinhaber: WERA WERK HERMANN WERNER GMBH & CO., 42349 Wuppertal (DE)
(72) Erfinder: ROSENHAN, Rolf, Günter, D-42855 Remscheid (DE)
(74) Vertreter: Grundmann, Dirk, Dr.
(86) Internationale Anmeldenummer: EP9601226
(87) Internationale Veröffentlichungsnummer: WO9632508

(56) Entgegenhaltungen:
- EP-A- 0 608 711
- DE-A- 1 503 028
- DE-C- 3 839 788
- FR-A- 2 682 685
- US-A- 2 627 192
- LAMPMAN ET AL: "METALS HANDBOOK 10th Ed. Vol. 1, p. 793-800" 1990 , ASM , METALS PARK, OH, US XP002009427 167750
- VDI Z, Bd. 118, Nr. 21, 1976, DUSSELDORF DE, Seiten 997-1003, XP002009426 K. VETTER: "Werkstoffeinflüsse auf oberflächengehartete Bauteile"

## Beschreibung

Die Erfindung betrifft einen Schraubendreher oder Schraubendrehereinsatz gemäß dem Gattungsbegriff des Anspruchs 1.

Derartige Werkzeuge werden aus Stahl gefertigt. Als Fertigungsverfahren sind die spanende Formgebung und die Formgebung durch Umformen wie Pressen bekannt. Die Werkzeuge weisen ein Arbeitsende auf, welches kreuzförmig gestaltet sein kann, wenn das Werkzeug zum Angriff an Kreuzschlitzschrauben geeignet sein soll. Das Werkzeug weist dabei Arbeitsflächen an seinem Arbeitsende auf, mit welchem entsprechende Gegenflächen in der Öffnung des Schraubkopfes beaufschlagt werden sollen. Es sind in der Vergangenheit verschiedene Versuche unternommen worden, derartige aus Stahl geformte Werkzeuge dauerhaft zu gestalten. Eine bekannte Methode ist die Beschichtung des Arbeitsendes des Werkzeuges mit einer Hartschicht, beispielsweise mit Titannitrit. Hierdurch ist eine Oberflächenschicht des Arbeitsendes härter als der Kernbereich des Arbeitsendes ausgebildet. Es hat sich aber gezeigt, daß derartige im CVD-oder im PVD-Verfahren aufgebrachte Schichten aus einem anderen Material als das Kernmaterial bei einer Beanspruchung des Werkzeuges reißen und abplatzen können.

Wenn ein bekanntes Werkzeug, beispielsweise ein Kreuzschlitzschraubendreher mit seiner Arbeitsspitze in eine entsprechende Öffnung eines Schraubkopfes eingesteckt wird, so greifen aufgrund der Toleranzen bei Werkzeug und Schraubenkopföffnung nicht alle Arbeitsflächen gleichzeitig an den korrespondierenden Öffnungsflächen im Schraubenkopf an. Wird nun ein Drehmoment ausgeübt, so würde bei einem harten Arbeitsende nur eine punktuelle Belastung auf einzelne Angriffsflächen ausgeübt, dies hätte zur Folge, daß die Flächen leicht überbeanprucht werden, um dann zu brechen. Eine theoretisch denkbare Lösung um dieses Abbrechen der Anlageflügel zu verhindern wäre die Einhaltung einer exakten Geometrie. Dies ist fertigungstechnisch nicht durchführbar.

Eine Alternative hierzu sind Bits aus zähem Material, so daß sich die Flanken des Arbeitsendes bei Belastung verformen und so alle vier Flanken nahezu gleichmäßig in Angriff kommen. Derartige Werkzeuge haben eine brauchbare Standzeit. Andererseits ist aber insbesondere dann ein Verschleiß des Werkzeuges zu beobachten, wenn bei zu hohen Drehmomenten das Arbeitsende aus dem Schraubkopf herausrutscht und dann durchdreht.

Es ist ferner vorgesehen, Werkzeuge im Kern hart zu gestalten und durch eine gezielte Wärmebehandlung die Härte zur Oberfläche hin abfallen zu lassen. Derartige Werkzeuge zeigen unter Labortests günstige Eigenschaften, doch in der Praxis verschleißen diese Werkzeuge ebenso wie durchgängig weiche Werkzeuge. Die eingangs genannte Hartstoffbeschichtung eines weichen Werkzeuges führte zu den o.g. Problemen. Die Hartstoffschicht bewirkt zwar zunächst eine gewisse Minimierung des Verschleißes, jedoch tendiert diese Schicht bei den wechselnden Belastungen zu reißen und danach abzublättern. Dann verschleißt das Werkzeug wie alle anderen.

Aus der US-A-2627192, Fig. 1 bis 6, ist ein Schraubendreher oder ein Schraubendrehereinsatz bekannt, dessen Arbeitsbereich durch Aufkohlen einsatzgehärtet ist.

Der VDI-Z-Band 118 (1976) Nr. 21 zeigt im Bild 5 auf Seite 999 eine Oberflächenschicht mit einer Dicke von etwa 0,2 mm, in welcher der Härteverlauf zufolge Aufkohlen von etwa 900 HV 1 innerhalb von etwa 1,5 mm abfällt auf eine Härte von 400 HV 1.

Der Erfindung liegt daher die Aufgabe zugrunde, ausgehend von dem vorbekannten Stand der Technik, ein Werkzeug anzugeben, welches weniger verschleißt.

Gelöst wird die Aufgabe durch die im Anspruch 1 angegebene Erfindung.

Die Unteransprüche stellen vorteilhafte Weiterbildung dar.

Zufolge der erfindungsgemäßen Ausgestaltung ist ein Werkzeug gegeben, bei dem die unmittelbar unterhalb der Oberfläche liegende Materialschicht eine größere Härte aufweist als der Kernbereich. Dabei fällt allerdings die Härte nicht wie beim Stand der Technik sprunghaft ab, sondern es ist eine Zwischenschicht vorgesehen, in welcher die Härte kontinuierlich bis auf den Wert des Kerns abnimmt. Bei derartigen Schraubendrehern wird zwar auch eine Rißbildung nach einer Vielzahl von Lastwechseln beobachtet, es findet aber keine Rißvergrößerung oder Abblättern der härteren Schicht statt, wie es beim Stand der Technik der Fall ist. Die harte Oberflächenschicht, die Zwischenschicht und das Kernmaterial sind aus identischem Werkstoff nur mit anderer Härte bzw. anderem Gefüge. Die Verschleißfestigkeit des Werkzeuges hat sich durch diese Ausgestaltung erhöht. Die Zwischenschicht hat bevorzugt eine Dicke von 0,05 bis 0,2 mm und weist einen Härtegradienten auf von 1.500 bis 3.000 HV 0,3/mm. Die Oberflächenschicht, welche die härteste Schicht ist und an welche sich die Zwischenschicht anschließt, hat eine Dicke von 0,05 bis 0,1 mm und eine Härte von 900 HV 0,3 bzw. 67 - 68 HRC. Die Kernhärte soll dabei unterhalb von 700 HV 0,3 liegen. Die bevorzugte Ausgestaltung sieht vor, daß der Kern, die Oberflächenschicht und die Zwischenschicht aus einem einheitlichen martensitaushärtbaren Stahl besteht. Dabei soll der Kern zufolge einer Wärmebehandlung eine Härte von 54 bis 58 Rockwell und die Oberflächenschicht zufolge einer Nitrierung eine Härte von 67 - 68 Rockwell aufweisen. Als Werkstoff soll ein martensitaushärtbarer Stahl verwendet werden. Die Legierung wird bevorzugt im Vakuum umgeschmolzen. Dieser Stahl wird zunächst in die dem Werkzeug entsprechende Form gebracht. Dies geschieht durch Umformen oder durch spanende Bearbeitung. Sodann wird das Werkzeug wärmebehandelt derart, daß der Kern eine Härte von 54 - 58 HRC erreicht. Es soll dabei eine plastische Verformbarkeit von 5 - 10 % erreicht werden. Diese Verformbarkeit kann beispielsweise im Zugversuch gemessen werden. Erfindungsgemäß soll diese Wärmebehandlung - Auslagern oder Aushärten - mit einer Nitrierung im Plasma kombiniert werden. Diese Nitrierung im Plasma wird derart durchgeführt, daß eine Aushärtung von über 900 HV 0,3 bis in eine Tiefe von 0,05 - 0,1 mm erreicht wird (dies entspricht einer Härte von 67 -68 Rockwell). Durch diese Nitrierung im Plasma werden die positiven Eigenschaften des Kernwerkstoffes nicht berührt. Im Bereich der Oberfläche steigt dann aber die Werkstoffhärte kontinuierlich innerhalb der Zwischenschicht an, bis in eine dünne Oberflächenschicht, die eine entsprechende Härte aufweist. Das dadurch entstandene Werkzeug ist in etwa um den Faktor 10 verschleißärmer als bekannte Werkzeuge. Das fertige Werkzeug weist eine harte Außenwand auf, die bei einer Torsionsbeanspruchung ein federndes Rückstellelement ausbilden kann. Der zähe Kern kann dabei eine Art Dämpfungsglied ausbilden, wenn dieses Material plastisch/diszipativ verformbar ist. Wesentlich ist an der Erfindung, daß der Härteverlauf von der Oberfläche in den Kern nicht sprunghaft, sondern fließend ist. Hinsichtlich der Beschaffenheit und der Zusammensetzung von martensitaushärtendem Stahl wird auf den Artikel H.Berns, Düsseldorf: Werkzeuge aus martensitaushärtendem Stahl in ZwF 66 (1971) Heft 6, Seite 292 verwiesen. Der Werkstoff soll Molykdän enthalten. Das Nitrieren kann im Gasstrom bei 430 bis 500 Grad Celsius durch-führt werden. Dabei ergeben sich die gewünschten Oberflächenhärten von 900 HV. Es ist aber auch möglich, das Nitrieren im Tenifer-Bad bei ca. 550 Grad Celsius durchzuführen. Auch dies ergibt die erforderliche Oberflächenhärte. Die Kernhärte bleibt jedoch unbeeinflußt.

Ein Ausführungsbeispiel der Erfindung wird anhand der beigefügten Zeichnungen erläutert. Es zeigen:
- Fig. 1: einen erfindungsgemäßen Schraubendreher,
- Fig. 2: einen Härteverlauf am Punkt P im Werkzeug gemäß Fig. 1 im Abstand zur Oberfläche.

Der in Fig. 1 dargestellte Bit besteht aus einem martensit-aushärtbarem Stahl, welcher nach entsprechender Wärmebehandlung mit kombinierter Nitrierung im Plasma eine Kernhärte von 54 - 58 Rockwell bei hoher Zähigkeit aufweist und eine Oberflächenhärte von 67 - 68 Rockwell. Der Bit weist ein Arbeitsende 1 auf mit Arbeitsflanken 2.

In der Fig. 2 ist der typische Härteverlauf des Werkstoffes bei zunehmender Oberflächentiefe dargestellt anhand von zwei exemplarischen Beispielen I, II. Im Kernbereich, d.h. in einer Tiefe von mehr als 0,2 mm liegt die Kernhärte in einem Bereich von 54 bis 58 Rockwell.

In einer Oberflächenschicht, deren Dicke d in etwa 0,04 mm beträgt, liegt die Härte bei mehr als 67 Rockwell oder mehr als 900 Vickers. Im Ausführungsbeispiel liegt die Härte zwischen 67 und 68 Rockwell. Innerhalb der Oberflächenschicht mit der Dicke d ändert sich die Härte nur wenig. Der Oberflächenschicht d schließt sich in Richtung zum Kern in einer Tiefe von etwa 0,04 bis 0,1 mm eine Zwischenschicht mit der Dicke D an. Im Ausführungsbeispiel ist die Dicke der Zwischenschicht etwa 0,1 mm. Die Dicke D der Zwischenschicht kann aber auch kleiner sein, nämlich 0,05 mm oder größer bis zu 0,2 mm. Innerhalb der Zwischenschicht fällt die Werkstoffhärte auf der Länge D kontinuierlich ab. D.h. hier ist ein Härtegradient ausgebildet. Der Härtegradient beträgt beispielsweise 1500 bis 3000 Vickers/mm. Wird ein Bit, bei dem am Punkt P im Bereich der Arbeitsfläche ein derartiger Härteverlauf bei einheitlichem Werkstoff ausgebildet ist bestimmungsgemäß belastet, so tritt zwar eine Deformierung auf, aber die harte Oberflächenschicht mit der Schichtdicke d platzt nicht ab, da sie über einen kontinuierlichen Härteabfall gleichgefügig mit dem Kerngefüge verbunden ist. Es wurde beobachtet, daß sich zwar Risse in der Oberfläche ausbilden, diese sich aber nicht vergrößern, wenn man die Drehmomente bei Beaufschlagung in den entsprechenden Grenzen hält. Die an der Oberfläche aufgebrachten Spannungen werden wegen des Fehlens einer künstlichen Grenzschicht kontinuierlich bis in den Kern fortgesetzt.

Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Schraubendreher oder Schraubendrehereinsatz mit einem insbesondere durch spanende Bearbeitung oder Uniformen profilierten, radial verlaufende Angriffsflächen aufweisenden Arbeitsende, wobei eine die Arbeitsfläche ausbildende Oberflächenschicht zufolge Nitrierung eine Härte von mindestens 900 HV 0,3 bzw. 67 - 68 HRC aufweist und in einer zwischen der harten Oberflächenschicht und einem weicheren Kernbereich liegenden Zwischenschicht die Härte mit einem Härtegradient von 1500 bis 3000 HV 0,3/mm abnimmt.

2. Schraubendreher oder Schraubendrehereinsatz nach Anspruch 1, dadurch gekennzeichnet, daß die Zwischenschicht zwischen 0,05 und 0,2 mm dick ist.

3. Schraubendreher oder Schraubendrehereinsatz nach einem der vorhergehenden Ansprüche, dadurch gekennzeichnet, daß die Oberflächenschicht bis in eine Tiefe von 0,05 bis 0,1 mm reicht und die Kernhärte unter 700 HV 0,3 ist.

4. Schraubendreher oder Schraubendrehereinsatz nach einem der vorhergehenden Ansprüche, dadurch gekennzeichnet, daß der Kern, die Oberflächenschicht und die Zwischenschicht aus einem einheitlichen martensitaushärtbarem Stahl gefertigt sind, wobei der Kern zufolge Wärmebehandlung eine Härte von 54 bis 56 HRC aufweist.

5. Verfahren zur Herstellung eines Schraubendrehers oder Schraubendrehereinsatzes nach einem oder mehreren der vorhergehenden Ansprüche, wobei ein aus martensit-aushärtbarem Stahl geformter Rohling einer kombinierten Wärmebehandlung und Nitrierung im Plasma ausgesetzt wird derart, wobei eine unmittelbar unterhalb der Oberfläche, die Oberfläche ausbildende Schicht bis mindestens 900 HV 0,3 bzw. 67 - 69 HRC gehärtet ist und härter ist als der Kernbereich und zwischen Kern und Oberflächenschicht eine Zwischenschicht sich ausbildet, in welcher die Härte kontinuierlich bei zunehmender Tiefe mit einem Härtegradient von 1500 HV bis 3000 HV 0,3 mm absinkt.

## Claims

1. Screw driver or screw driver insert with a nose having radially extending working surfaces profiled in particular by metal-cutting processing or shaping, wherein a surface layer forming the working surface has a hardness of at least 900 Vickers hardness 0.3 or 67-68 Rockwell C hardness as a result of nitration and in an intermediate layer lying between the hard surface layer and a softer core region, the hardness decreases at a hardness gradient of 1,500 to 3,000 Vickers hardness 0.3/mm.

2. Screw driver or screw driver insert according to claim 1, characterised in that the intermediate layer is between 0.05 and 0.2 mm thick.

3. Screw driver or screw driver msert according to one of the preceding claims, characterised in that the surface layer extends to a depth of 0.05 to 0.1 mm and the core hardness is below 700 Vickers hardness 0.3.

4. Screw driver or screw driver insert according to one of the preceding claims, characterised in that the core, the surface layer and the intermediate layer are made from a uniform maragable steel, wherein the core has a hardness of 54 to 56 Rockwell C hardness as a result of heat treatment.

5. Process for producing a screw driver or screw driver insert according to one or more of the preceding claims, wherein a blank formed from maragable steel is exposed to combined heat treatment and nitration in plasma, such that wherein a layer forming the surface directly below the surface is hardened to at least 900 Vickers hardness 0.3 or 67-69 Rockwell C hardness, and is harder than the core region and an intermediate layer is formed between core and surface layer, in which the hardness drops continuously for increasing depth at a hardness gradient of 1,500 Vickers hardness to 3,000 Vickers hardness 0.3 mm.

## Revendications

1. Tournevis ou embout de tournevis comportant une extrémité de travail présentant des surfaces d'actionnement courant radialement et profilées, en particulier par enlèvement de copeaux ou par formage à la presse, dans lequel une couche superficielle constituant les surfaces de travail présente, à la suite d'un traitement de nitruration, une dureté d'au moins 900 HV 0,3 (dureté Vickers) ou de 67 à 68 HRC (dureté Rockwell C) et dans lequel, dans une couche intermédiaire située entre la couche superficielle dure et une zone de coeur moins dure, la dureté diminue selon un gradient de dureté de 1500 à 3000 HV 0,3/mm (dureté Vickers par mm).

2. Tournevis ou embout de tournevis selon la revendication 1, caractérisé en ce que la couche intermédiaire présente une épaisseur comprise entre 0,05 et 0,2 mm.

3. Tournevis ou embout de tournevis selon l'une des revendications précédentes, caractérisé en ce que la couche superficielle s'étend jusqu'à une profondeur de 0,05 à 0,1 mm et la dureté du coeur est inférieure à 700 HV 0,3 (dureté Vickers).

4. Tournevis ou embout de tournevis selon l'une des revendications précédentes, caractérisé en ce que le coeur, la couche superficielle et la couche intermédiaire sont réalisées en un même acier apte à la trempe martensitique, et dans lequel le coeur présente, à la suite d'un traitement thermique, une dureté de 54 à 56 HRC (dureté Rockwell C).

5. Procédé de fabrication d'un tournevis ou d'un embout de tournevis selon l'une ou plusieurs des revendications précédentes, dans lequel une ébauche formée en acier apte à la trempe martensitique est soumise à un traitement thermique et à une nitruration du plasma combinés, de telle façon qu'une couche placée directement en dessous de la surface et constituant la surface soit trempée à une dureté d'au moins 900 HV 03 (dureté Vickers) ou 67 à 69 HRC (dureté Rockwell C) et soit plus dure que la zone de coeur, et qu'entre le coeur et la couche superficielle se forme une couche intermédiaire, dans laquelle la dureté diminue continuellement pour une profondeur croissante avec un gradient de dureté de 1500 HV jusqu'à 3000 HV 0,3/mm (dureté Vickers par mm).
